# FASCICULE DE BREVET EUROPEEN

(11) **EP 0 165 625 B1**
(45) Date de publication et mention de la délivrance du brevet: **20.09.1989**
(21) Numéro de dépôt: 85200720.2
(22) Date de dépôt: 09.05.1985
(51) Int. Cl.: D02J 1/22

(54) **Procédé perfectionné pour l'étirage de filaments synthétiques**
Streckverfahren für synthetische Filamente
Process for stretching synthetic filaments

(30) Priorité: 15.06.1984 ES 533461
(43) Date de publication de la demande: 27.12.1985
(73) Titulaire: Calvete Capdevila, Eugenio, Badelona Barcelona (ES)
(72) Inventeur: Calvete Capdevila, Eugenio, Badelona Barcelona (ES)
(74) Mandataire: Van Malderen, Michel

(56) Documents cités:
- FR-A- 1 363 999
- US-A- 3 816 486

## Description

La présente invention concerne des perfectionnements apportés aux procédés d'étirage de filaments synthétiques.

Plus concrètement, les perfectionnements ont trait à des améliorations apportées aux procédés d'étirage de filaments synthétiques et, de préférence aux filaments en polypropylène ou similaires, améliorations qui consistent à apporter la chaleur nécessaire à l'étirage, par contact et sans pression, en utilisant pour ce faire un procédé dans lequel interviennent deux étirages partiels, le premier par chauffage dans un bain liquide et le second par chauffage à sec.

Les procédés d'étirage à chaud des filaments synthétiques sont déjà connus ; ces procédés présentent toutefois toujours l'inconvénient suivant : il est nécessaire de limiter la température, lors du traitement des matériaux qui fondent à basse température et ceci tout spécialement dans le cas du propylène et similaires. Ces basses températures de traitement conduisent à un étirage médiocre des filaments avec tous les problèmes qui en découlent.

Par le brevet FR-A-1 363 999, on connaît un procédé de production de fibres notamment de fibres de polypropylène, qui consiste en un procédé en deux étapes. Après extension à l'état fondu, on étire le filament au voisinage de son taux d'étirage naturel à une température inférieure à 105 °C dans un bain chauffé et ensuite à une température supérieure à 115 °C mais inférieure à sa température de fusion.

Par le brevet US-A-3 816 486 on connaît également un procédé d'étirage en 2 étapes de fibres, notamment de fibres de polyester ou de polyéthylène, dont une première étape s'effectue au mouillé à une température inférieure à la température de fusion et dont la deuxième s'effectue à une température plus élevée mais inférieure à la température de fusion des fibres, la seconde étape d'étirage utilisant le train d'étirage de la première étape comme train d'alimentation, lesdits filaments étant conduits vers des moyens chauffés.

En vue de pallier les inconvénients d'étirages médiocres des filaments, la présente invention se propose, comme défini dans la revendication, d'utiliser dans la deuxième étape, des moyens chauffés portés à une température supérieure à la température de fusion des filaments à l'état sec.

Ces températures peuvent être supportées par les filaments sans détérioration de ces derniers grâce à l'apport du liquide introduit dans lesdits filaments lors de la phase antérieure d'étirage au mouillé. La température élevée des plaques chauffées, à leur contact avec les filaments chargés de liquide produit donc une vaporisation instantanée de celui-ci en permettant ainsi un étirage maximal des filaments, une orientation maximale de leurs molécules et une stabilité maximale.

La présente invention sera mieux comprise à l'aide de la description qui suit d'un mode de réalisation de l'invention, décrit à titre d'exemple, en référence au dessin schématique annexé dans lequel :
la Fig. 1 est une vue latérale schématique de l'installation prévue pour le procédé d'étirage mixte selon l'invention,
la Fig. 2 représente une vue en plan de l'installation représentée en figure 1.

Les figures représentent un train d'alimentation constitué de moyens traditionnels qui dans le cas du présent exemple, se composent des rouleaux rotatifs 1 qui, en combinaison avec le train d'étirage 2, le bain 3 porté à température adéquate et les rouleaux submergés 4 constituent le premier étirage partiel des filaments 5.

Les filaments 5 sont ensuite conduits en continu au second moyen d'étirage du procédé en utilisant, pour ce faire, le train d'étirage 2 qui fonctionne alors en qualité de train d'alimentation et qui amène les filaments 5, chargés en liquide par leur passage dans le bain 3, vers les plaques 6 chauffées à une température élevée, d'environ 160 °C, où le liquide se vaporise en permettant aux filaments de supporter cette température sans fondre ; l'étirage se produit, dans ces circonstances et on effectue la stabilisation des filaments en coopération avec le train d'étirage 7.

Le procédé décrit permet d'obtenir des filaments de ténacité élevée et de stabilité maximale ; la relation existant entre les vitesses des étirages partiels, permet d'obtenir l'élasticité désirée pour les filaments.

## Revendications

Procédé perfectionné pour l'étirage de filaments synthétiques, plus spécialement de filaments à base de polypropylène ou similaires composé de deux étapes chacune d'elles correspondant à un étirage partiel, la première étape s'effectuant au mouillé à l'aide d'un train d'alimentation des filaments (1) et d'un train d'étirage (2), un bain de liquide (3) et des rouleaux de guidage submergés (4), étant prévu entre ces deux éléments (1, 2), la seconde étape d'étirage utilisant le train d'étirage (2) de la première étape, qui fonctionne alors comme train d'alimentation des filaments chargés de liquide du fait de leur passage dans ledit bain (3), lesdits filaments étant conduits vers des moyens chauffés de la seconde étape d'étirage (6), caractérisé en ce que lesdits moyens chauffés sont portés à une température supérieure à la température de fusion des filaments à l'état sec.

## Claims

Improved process for the stretching of synthetic filaments, especially filaments on a base of polypropylene or the like, composed of two steps, each of which corresponds to a partial stretching, the first step taking place under wet conditions by means of a filament feed mill (1) and a stretching mill (2), a liquid bath (3) and submerged guide rolls (4) being provided between these two elements (1, 2), the second stretching step using the stretching mill (2) of the first step, which now functions as a feed mill for the filaments laden with liquid as a result of their passage through the said bath (3), the said filaments being conveyed towards heated means of the second stretching step (6), characterized in that the said heated means are brought to a temperature higher than the fusion temperature of the filaments in the dry state.

## Patentansprüche

Vervollkommnetes Verfahren zum Strecken von synthetischen Filamenten, insbesondere aus Polypropylen oder dergleichen, das zwei Schritte umfaß, von denen jeder einer Teilstreckung entspricht, wobei der erste Schritt im nassen Zustand mit Hilfe eines Rollensatzes (1) zur Zuführung der Filamente und eines Rollensatzes (2) zur Streckung der Filamente ausgeführt wird, zwischen denen ein Flüssigkeitsbad (3) und untergetauchte Führungsrollen (4) vorgesehen, sind, und wobei bei dem zweiten Streckschritt der Streck-Rollensatz (2) des ersten Schritts verwendet wird, der dann als Rollensatz zur Zuführung der Filamente dient, die infolge des Durchlaufs durch das besagte Bad (3) mit Flüssigkeit getränkt sind, und die besagten Filamente nach erwärmten Mitteln (6) des zweiten Streckschritts weitergeführt werden, dadurch gekennzeichnet, daß die besagten erwärmten Mittel (6) eine Temperatur aufweisen, die über der Schmelztemperatur der Filamente im trockenen Zustand liegt.
